# EUROPÄISCHE PATENTSCHRIFT

(11) **EP 1 208 254 B1**
(45) Veröffentlichungstag und Bekanntmachung des Hinweises auf die Patenterteilung: **17.03.2004**
(21) Anmeldenummer: 00954560.9
(22) Anmeldetag: 25.07.2000
(51) Int. Cl.: D01F 6/92

(54) **POLYESTER-STAPELFASERN UND VERFAHREN ZU DEREN HERSTELLUNG**
POLYESTER-STAPLE FIBERS AND METHOD FOR THE PRODUCTION THEREOF
FIBRES DISCONTINUES EN POLYESTER ET PROCEDE DE FABRICATION DESDITES FIBRES

(30) Priorität: 10.08.1999 DE 19937727
(43) Veröffentlichungstag der Anmeldung: 29.05.2002
(73) Patentinhaber: Zimmer Aktiengesellschaft, 60388 Frankfurt am Main (DE); Röhm GmbH & Co. KG, 64293 Darmstadt (DE)
(72) Erfinder: CORDES, Ingo, D-63477 Maintal (DE); WANDEL, Dietmar, D-63456 Hanau (DE); SCHWIND, Helmut, D-63457 Hanau (DE); JANAS, Wolfgang, D-63826 Geiselbach (DE); UDE, Werner, D-64293 Darmstadt (DE)
(86) Internationale Anmeldenummer: PCT/EP2000/007087
(87) Internationale Veröffentlichungsnummer: WO 2001/011117

(56) Entgegenhaltungen:
- EP-A- 0 860 524
- WO-A-99/07927
- GB-A- 1 254 826
- DATABASE WPI Section Ch, Week 198221 Derwent Publications Ltd., London, GB; Class A13, AN 1982-42163E XP002153717 & JP 57 061720 A (TEIJIN LTD), 14. April 1982 (1982-04-14)

## Beschreibung

Die Erfindung betrifft Polyester-Stapelfasern und ein Verfahren zur Herstellung dieser Stapelfasern.

Stapelfasern aus Polyethylenterephthalat und Verfahren zu deren Herstellung sind seit langem bekannt (F. Fourné, Synthetische Fasern, Hanser Verlag München [1995] 91-94 und 462-486).

Hierbei ist neben der Qualität der Stapelfasern der Spinnfaktor SF, d. h. der Durchsatz (g/min) pro Düsenlochfeldfläche (cm²) von Bedeutung, wobei${\text{SF = LD · d · VV · v · 10}}^{\text{-4}} \text{· K}$ und
- LD: Lochdichte (n/cm²) = Anzahl Düsenlöcher pro Düsenlochfeldfläche,
- d: Titer der Stapelfasern (dtex),
- d₀: Titer der Spinnfäden (dtex),
- VV: Gesamtstreckverhältnis = 1: ...,
- v: Spinnabzugsgeschwindigkeit (m/min),
- K: Polyesterabhängige Konstante, wobei
$\text{K =} \frac{\text{d}}{{\text{d}}_{\text{0}} \text{· VV}} \text{=} \frac{\text{100 - Relax (%)}}{\text{100}} \text{,}$ zum Beispiel
etwa 0,92 für PET und etwa 0,73 für PTT.

Angestrebt wird ein möglichst hoher Spinnfaktor, vorzugsweise im Bereich von 2,9 bis 10,0.

Die Lochdichte LD ist durch die zur Verfügung stehende Spinnanlage vorgegeben und läßt sich auch aus geometrischen Gründen nicht beliebig erhöhen. Die Spinnabzugsgeschwindigkeit ist durch das Kabelablagesystem der Spinnfäden und deren Weiterverarbeitung zu Stapelfasern auf Geschwindigkeiten unter 2500 m/min beschränkt. Das Verstreckverhältnis hängt in erster Näherung von der Reißdehnung des Spinnfadens in einem linearen Zusammenhang ab, wobei die Reißdehnung für ein vorgegebenes Polymer um so niedriger ist, je höher die Spinnabzugsgeschwindigkeit ist. Auch niedrige Titer, insbesondere Mikrofilamente < 1 dpf oder eine intensive Abkühlung reduzieren die Reißdehnung und damit das Verstreckverhältnis und den Spinnfaktor: Kapazitätsverluste sind die Folge. Bei vorgegebener Spinnabzugsgeschwindigkeit läßt sich folglich der Spinnfaktor durch Wahl eines Polymers mit höherer Reißdehnung anheben. Andererseits ist das Polymer kennzeichnend für die Qualität der Stapelfasern und kann daher nicht oder nur minimal verändert werden.

Aus WO 99-07927A1 ist bekannt, daß die Reißdehnung von bei Abzugsgeschwindigkeiten von mindestens 2500 m/min, bevorzugt 3000 bis 6000 m/min ersponnenen, vororientierten Polyesterfilamenten (POY) durch Zusatz von amorphen, thermoplastisch verarbeitbaren Copolymeren auf Basis von Styrol, Acrylsäure und/oder Maleinsäure bzw. deren Derivaten gegenüber der Reißdehnung von unter gleichen Bedingungen ersponnenen Polyesterfilamenten ohne Zusatz erhöht werden kann. Der Prozeß ist aber auf bei Abzugsgeschwindigkeiten von unter 2500 m/min hergestellte Spinnfäden nicht übertragbar, da diese im Gegensatz zu POY-Fasern wenig kristallin (< 12 %) sind und einen hohen Kochschrumpf (> 40 %) und eine hohe Reißdehnung (> 225 %) aufweisen.

In EP 0 080 274 8 und EP 0 154 425 B wird der gleiche Effekt durch Zusatz von Polyolefinen oder PA-66 zu Polyethylenterephthalat erreicht. Gemäß EP 0 080 274 B nimmt der Effekt mit zunehmender Spinnabzugsgeschwindigkeit zu, wobei die Aufwickelgeschwindigkeit mindestens 2000 m/min betragen muß. Gemäß EP 0 154 425 B läßt sich der Effekt, wenn auch in geringerem Umfang, auch bei niedrigeren Aufwickelgeschwindigkeiten erreichen, sofern das Polyethylenterephthalat eine Intrinsic Viskosität von mehr als 0,70 dl/g aufweist.

EP 0 631 638 B beschreibt nachfolgend endverstreckte Fäden aus Polyethylenterephthalat, welches imidisierte Poly(methacrylsäurealkylester) enthält. Die mit 510 m/min ersponnenen Industriegarne weisen zwar eine erhöhte Reißdehnung auf, die Verstreckung wird aber nicht verbessert, und die Garne haben auch ansonsten schlechtere Eigenschaften als Fäden ohne Additiv.

Es ist ferner bekannt, daß Polypropylenterephthalat (EP 745 711 A, WO 96/000 808 A) und Polybutylenterephthalat (US 4 877 572) zu Endlosfilamenten versponnen werden kann. Eine Aussage über ihre Eignung zur Herstellung von Stapelfasern fehlt aber.

Aufgabe der vorliegenden Erfindung ist die Maximierung des Spinnfaktors bei der Herstellung von Polyester-Stapelfasern, wobei die Stapelfasern die gleichen oder bessere Qualitätswerte aufweisen müssen als nach bekannten Verfahren hergestellte Stapelfasern.

Die Lösung dieser Aufgabe erfolgt erfindungsgemäß durch Polyester-Stapelfasern sowie durch ein Verfahren zu deren Herstellung gemäß den Angaben der Patentansprüche.

Unter Polyester sind hierbei Poly(C₂₋₄-alkylen)-terephthalate, welche bis zu 15 Mol-% anderer Dicarbonsäuren und oder Diole, wie z. B. Isophthalsäure, Adipinsäure, Diethylenglykol, Polyethylenglykol, 1,4-Cyclohexandimethanol, oder die jeweils anderen C₂₋₄-Alkylenglykole, enthalten können, zu verstehen. Bevorzugt ist Polyethylenterephthalat mit einer Intrinsic Viskosität (I.V.) im Bereich von 0,5 bis 0,7 dl/g, Polypropylenterephthalat mit einer I.V. von 0,6 bis 1,2 dl/g und Polybutylenterephthalat mit einer I.V. von 0,6 bis 1,2 dl/g. Übliche Zusatzstoffe, wie Farbstoffe, Mattierungsmittel, Stabilisatoren, Antistatika, Gleitmittel, Verzweigungsmittel, können dem Polyester oder dem Polyester/Additiv-Gemisch in Mengen von 0 bis 5,0 Gew.-% ohne Nachteil zugesetzt werden.

Erfindungsgemäß wird dem Polyester ein Copolymer in einer Menge von 0,1 bis 2,0 Gew.-% zugesetzt, wobei das Copolymer amorph und in der Polyester-Matrix weitgehend unlöslich sein muß. Im wesentlichen sind die beiden Polymere miteinander nicht kompatibel und bilden zwei Phasen, die mikroskopisch unterschieden werden können. Weiterhin muß das Copolymer eine Glasumwandlungstemperatur (bestimmt durch DSC mit 10 °C/min Aufheizrate) von 90 bis 170 °C haben und thermoplastisch verarbeitbar sein.

Die Schmelzeviskosität des Copolymeren ist dabei so zu wählen, daß das Verhältnis seiner auf die Meßzeit Null extrapolierten Schmelzeviskosität, gemessen bei einer Oszillationsrate von 2,4 Hz und einer Temperatur, die gleich der Schmelztemperatur des Polyesters plus 34,0 °C ist (für Polyethylenterephthalat 290 °C) relativ zu derjenigen des Polyesters, gemessen unter gleichen Bedingungen, zwischen 1 : 1 und 10 : 1 liegt. D. h. die Schmelzeviskosität des Copolymeren ist mindestens gleich oder bevorzugt höher als die des Polyesters. Erst durch die Wahl eines spezifischen Viskositätsverhältnisses von Additiv und Polyester wird der optimale Wirkungsgrad erreicht. Bei einem derart optimierten Viskositätsverhältnis ist eine Minimierung der Menge des Additivzusatzes möglich, wodurch die Wirtschaftlichkeit des Verfahrens besonders hoch wird und besonders günstige Verarbeitungseigenschaften erreicht werden. Überraschenderweise liegt das erfindungsgemäß als ideal ermittelte Viskositätsverhältnis für die Verwendung von Polymermischungen zur Herstellung von Stapelfasern oberhalb des Bereiches, welcher in der Literatur für das Vermischen zweier Polymere als günstig ausgewiesen wird. Im Gegensatz zum Stand der Technik waren Polymermischungen mit hochmolekularen Copolymeren ausgezeichnet verspinnbar. Überraschend zeigte sich, daß unter den erfindungsgemäßen Bedingungen die Schmelzeviskosität der Mischung nicht merklich erhöht wird. Daraus resultiert positiv eine Vermeidung von Druckverlusterhöhungen in den Schmelzeleitungen.

Bedingt durch die hohe Fließaktivierungsenergie der Additivpolymere erhöht sich das Viskositätsverhältnis nach Austritt der Polymermischung aus der Spinndüse im Bereich der Fadenbildung noch drastisch. Durch die Wahl eines günstigen Viskositätsverhältnisses erzielt man eine besonders enge Teilchengrößenverteilung des Additivs in der Polyestermatrix und durch Kombination des Viskositätsverhältnisses mit einer Fließaktivierungsenergie von deutlich mehr als die des Polyesters (PET etwa 60 kJ/mol), d. h. von mehr als 80 kJ/mol erhält man die Fibrillenstruktur des Additivs im Spinnfaden. Die im Vergleich zum Polyester hohe Glasumwandlungstemperatur stellt eine schnelle Verfestigung dieser Fibrillenstruktur im Spinnfaden sicher. Die maximalen Teilchengrößen des Additiv-Polymers liegen dabei unmittelbar nach Austritt aus der Spinndüse bei etwa 1000 nm, während die mittlere Teilchengröße 400 nm oder weniger beträgt. Nach dem Verziehen unterhalb der Spinndüse entstehen Fibrillen mit einem mittleren Durchmesser ≤ 80 nm.

Bevorzugt liegt das Verhältnis der Schmelzeviskosität des Copolymers zu der des Polyesters unter oben genannten Bedingungen zwischen 1,5 : 1 und 7 : 1. Unter diesen Bedingungen beträgt die mittlere Teilchengröße des Additivpolymers unmittelbar nach Austritt aus der Spinndüse 120 - 300 nm, und es entstehen Fibrillen mit einem mittleren Durchmesser von etwa 40 nm.

Die erfindungsgemäß dem Polyester zuzusetzenden Additivpolymere können, sofern sie vorstehend genannte Eigenschaften besitzen, eine unterschiedliche chemische Zusammensetzung aufweisen. Bevorzugt werden drei verschiedene Copolymertypen, nämlich
1. Ein Copolymer, welches folgende Monomereinheiten enthält:
   A = Acrylsäure, Methacrylsäure oder CH₂ = CR - COOR', wobei R ein H-Atom oder eine CH₃-Gruppe und R' ein C₁₋₁₅-Alkylrest oder ein C₅₋₁₂-Cycloalkylrest oder ein C₆₋₁₄-Arylrest ist,
   B = Styrol oder C₁₋₃-alkylsubstituierte Styrole,
   wobei das Copolymer aus 60 bis 98 Gew.-% A und 2 bis 40 Gew.-% B, vorzugsweise aus 83 bis 98 Gew.-% A und 2 bis 17 Gew.-% B, und besonders bevorzugt aus 90 bis 98 Gew.-% A und 2 bis 10 Gew.-% B (Summe = 100 Gew.-%) besteht.
2. Ein Copolymer, welches folgende Monomereinheiten enthält:
   - C =: Styrol oder C₁₋₃-alkylsubstituierte Styrole,
   - D =: eines oder mehrere Monomere der Formel I, II oder III wobei R₁, R₂ und R₃ jeweils ein H-Atom oder ein C₁₋₁₅-Alkylrest oder ein C₅₋₁₂-Cycloalkylrest oder ein C₆₋₁₄-Arylrest sind,
   wobei das Copolymer aus 15 bis 95 Gew.-% C und 5 bis 85 Gew.-% D, vorzugsweise aus 50 bis 90 Gew.-% C und 10 bis 50 Gew.-% D und besonders bevorzugt aus 70 bis 85 Gew.-% C und 15 bis 30 Gew.-% D besteht, wobei die Summe aus C und D zusammen 100 % ergibt.
3. Ein Copolymer, welches folgende Monomereinheiten enthält:
   - E =: Acrylsäure, Methacrylsäure oder CH₂ = CR - COOR', wobei R ein H-Atom oder eine CH₃-Gruppe und R' ein C₁₋₁₅-Alkylrest oder ein C₅₋₁₂-Cycloalkylrest oder ein C₆₋₁₄-Arylrest ist,
   - F =: Styrol oder C₁₋₃-alkylsubstituierte Styrole,
   - G =: eines oder mehrere Monomere der Formel I, II oder III wobei R₁, R₂ und R₃ jeweils ein H-Atom oder ein C₁₋₁₅-Alkylrest oder ein C₅₋₁₂-Cycloalkylrest oder ein C₆₋₁₄-Arylrest sind,
   - H =: eines oder mehrerer ethylenisch ungesättigter mit E und/oder mit F und/oder G copolymerisierbarer Monomerer aus der Gruppe, welche aus α-Methylstyrol, Vinylacetat, Acrylsäureestern, Methacrylsäureestern, die von E verschieden sind, Vinylchlorid, Vinylidenchlorid, halogensubstituierten Styrolen, Vinylestern, Isopropenylethern und Dienen besteht,
wobei das Copolymer aus 30 bis 99 Gew.-% E, 0 bis 50 Gew.-% F, > 0 bis 50 Gew.-% G und 0 bis 50 Gew.-% H, vorzugsweise aus 45 bis 97 Gew.-% E, 0 bis 30 Gew.-% F, 3 bis 40 Gew.-% G und 0 bis 30 Gew.-% H und besonders bevorzugt aus 60 bis 94 Gew.-% E, 0 bis 20 Gew.-% F, 6 bis 30 Gew.-% G und 0 bis 20 Gew.-% H besteht, wobei die Summe aus E, F, G und H zusammen 100 % ergibt.

Es handelt sich bei der Komponente H um eine optionale Komponente. Obwohl die erfindungsgemäß zu erzielenden Vorteile bereits durch Copolymere, welche Komponenten aus den Gruppen E bis G aufweisen, erreicht werden können, treten die erfindungsgemäß zu erzielenden Vorteile auch auf, wenn am Aufbau des erfindungsgemäß einzusetzenden Copolymeren weitere Monomere aus der Gruppe H beteiligt sind.

Die Komponente H wird vorzugsweise so ausgewählt, daß sie keinen nachteiligen Effekt auf die Eigenschaften des erfindungsgemäß zu verwendenden Copolymers hat. Die Komponente H kann u. a. deswegen eingesetzt werden, um die Eigenschaften des Copolymeren auf erwünschte Weise zu modifizieren, beispielsweise durch Steigerungen oder Verbesserungen der Fließeigenschaften, wenn das Copolymer auf die Schmelztemperatur erhitzt wird, oder zur Reduzierung einer Restfarbe im Copolymer oder durch Verwendung eines polyfunktionellen Monomeren, um auf diese Art und Weise ein gewisses Maß an Vernetzung in das Copolymer einzuführen.

Daneben kann H auch so gewählt werden, daß eine Copolymerisation von Komponenten E bis G überhaupt erst möglich oder unterstützt wird, wie im Fall von MSA und MMA, die an sich nicht copolymerisieren, jedoch bei Zusatz einer dritten Komponente wie Styrol problemlos copolymerisieren. Zu den für diesen Zweck geeigneten Monomeren gehören u. a. Vinylester, Ester der Acrylsäure, beispielsweise Methyl- und Ethylacrylat, Ester der Methacrylsäure, die sich von Methylmethacrylat unterscheiden, beispielsweise Butylmethacrylat und Ethylhexylmethacrylat, Vinylchlorid, Vinylidenchlorid, Styrol, α-Methylstyrol und die verschiedenen halogensubstituierten Styrole, Vinyl- und Isopropenylether, Diene, wie beispielsweise 1,3-Butadien und Divinylbenzol. Die Farbverminderung des Copolymeren kann beispielsweise besonders bevorzugt durch Einsatz eines elektronenreichen Monomeren, wie beispielsweise eines Vinylethers, Vinylacetat, Styrol oder α-Methylstyrol, erreicht werden. Besonders bevorzugt unter den Verbindungen der Komponente H sind aromatische Vinylmonomere, wie beispielsweise Styrol oder α-Methylstyrol.

Die Herstellung der erfindungsgemäß zu verwendenden Copolymere ist an sich bekannt. Sie können in Substanz-, Lösungs-, Suspensions- oder Emulsionspolymerisation hergestellt werden. Hilfreiche Hinweise finden sich hinsichtlich der Substanzpolymerisation bei Houben-Weyl, Band E20, Teil 2 (1987), Seite 1145ff. Hinweise zur Lösungspolymerisation findet man eben dort auf Seite 1149ff beschrieben, während die Emulsionspolymerisation eben dort auf Seite 1150ff ausgeführt und erläutert wird.

Besonders bevorzugt sind im Rahmen der Erfindung Perlpolymerisate, deren Teilchengröße in einem besonders günstigen Bereich liegt. Bevorzugt liegen die erfindungsgemäß durch beispielsweise Einmischen in die Schmelze der Faserpolymeren zu verwendenden Copolymere in Form von Teilchen mit einem mittleren Durchmesser von 0,1 bis 1,0 mm vor. Es sind jedoch auch größere oder kleinere Perlen oder Granulate einsetzbar, wobei aber kleinere Perlen besondere Anforderungen an die Logistik, wie Fördern und Trocknen, stellen.

Die imidisierten Copolymertypen 2 und 3 können sowohl aus den Monomeren unter Verwendung eines monomeren Imids hergestellt werden als auch durch nachträgliche vollständige oder bevorzugt partielle Imidisierung eines das entsprechende Maleinsäurederivat enthaltenden Copolymers. Erhalten werden diese Additivpolymere beispielsweise durch vollständige oder bevorzugt partielle Umsetzung des entsprechenden Copolymers in der Schmelzphase mit Ammoniak oder einem primären Alkyl- oder Arylamin, beispielsweise Anilin (Encyclopedia of Polymer Science and Engineering Vol 16 [1989], Wiley-Verlag, Seite 78). Sämtliche erfindungsgemäßen Copolymere als auch, soweit gegeben, deren nicht imidisierte Ausgangscopolymere sind im Handel erhältlich oder nach einem für den Fachmann geläufigen Verfahren herstellbar.

Die dem Polyester zuzusetzende Menge des Copolymers beträgt 0,1 bis 2,0 Gew.-%, wobei meist Zugabemengen von weniger als 1,0 % genügen. Besonders bevorzugt wird für Stapelfasern mit einem Titer von 0,5 bis 4,0 dtex, welche mit einer Spinnabzugsgeschwindigkeit im Bereich von 900 bis 2200 m/min ersponnen wurden, die Additivkonzentration C in Gew.-% im Bereich 0,1 bis 2,0 Gew.-% so gewählt, daß$\text{C =} \frac{{\text{R}}_{\text{d}} {\text{- R}}_{\text{do}}}{\text{b}}$ wobei R_{do} die Reißdehnung in % des Spinnfadens ohne Additiv-Zusatz und R_{do} < R_{d} ist, und b = 80 bis 160, bevorzugt b = 115 bis 152 ist. R_{d}, die gewünschte Reißdehnung des Spinnfadens mit Additiv-Zusatz ist hierbei ≥ 370 %, wenn R_{do} ≤ 354 %.

Es hat sich überraschenderweise gezeigt, daß die beschriebenen erfindungsgemäßen Additiveigenschaften und die sich ergebende spezielle Fibrillenstruktur im Spinnfaden zu einem hohen Wirkungsgrad führen, d. h. die aufzuwendende Menge Additiv ist im Vergleich zum Stand der Technik besonders klein, bezogen auf den Effekt, den man erreichen möchte. Der gewünschte Effekt ist in weiten Grenzen einstellbar. Überraschend ist dieses Verhalten, da bei der Herstellung der Spinnfäden zur Stapelfaserproduktion eine niedrige Spinnorientierung, eine kaum vorhandene Kristallisation und hohe Kochschrumpf- und Dehnungswerte generell die Möglichkeit, durch Polymermischungen wirtschaftliche oder qualitative Effekte zu erzielen, beschränken. So können oft Dehnungssteigerungen im Spinnfaden erreicht werden, aber bei der Verstreckung in der Faserstrecke werden nicht genügende Erhöhungen des Verstreckverhältnisses erreicht, und der Einfluß auf den Spinnfaktor bleibt unbedeutend.

Zur Ermittlung des Spinnfaktors ist die Kenntnis des Verstreckverhältnisses erforderlich. Eine allgemeine Regel gibt es nicht, da das Verstreckverhältnis außer von der Spinnfadenstruktur, gekennzeichnet durch die Reißdehnung (Rd) des Spinnfadens; auch von den gewünschten Kenndaten des Endproduktes abhängt. Trotzdem läßt sich ein Zusammenhang approximieren in der Form$\text{VV = 1 + a ·} \frac{\text{Rd (%)}}{\text{100}} \text{,}$ wobei a = 0,48 bis 0,96 und bevorzugt a = 0,58 - 0,72 gewählt wird (für die erfindungsgemäße Stapelfaserherstellung ist entgegen dem Stand der Technik typischerweise a < 1).

Innerhalb dieses Bereiches wird a entsprechend der gewünschten Stapelfaserqualität gewählt, wobei ein niedriges VV Stapelfasern mit hoher Dehnung und ein hohes VV Stapelfasern mit niedriger Dehnung ergibt bei sonst gleicher Reißdehnung R_{d} des Spinnfadens.

Nach dem Herstellen von Spinnfäden und der Prüfung der Reißdehnung kann nach dieser Formel mit VV = VVₒ das zugehörige Verstreckverhältnis ohne Additivzugabe abgeleitet werden und SF ermittelt werden. Wird jetzt Additiv in einer Konzentration C = 0,1 - 2,0 % zudosiert, so erhöht sich das Verstreckverhältnis erfindungsgemäß auf
VV = VV₀ + $\frac{\text{z · C}}{\text{100}}$ (%). Ein gewünschtes VV > VVₒ kann durch Zugabe von Additiv im Bereich 0,1 - 2,0 Gew.-% in einer Konzentration C = $\frac{{\text{(VV - VV}}_{\text{o}} \text{)}}{\text{z}}$ · 100 % eingestellt werden, wobei VV ≥ VVₒ + 0,153. z liegt hierbei zwischen 39 und 153, d. h. für eine gewünschte Erhöhung des Verstreckverhältnisses VV - VV₀ wird die Konzentration C in % im Bereich $\frac{{\text{VV - VV}}_{\text{0}}}{\text{153}}$ · 100 ≤ C ≤ $\frac{{\text{VV - VV}}_{\text{0}}}{\text{39}}$ · 100 eingestellt.

So kann eine Verstreckverhältniserhöhung von (VV - VV₀) = 0,20 durch Additivzusatz entsprechend C = 0,14 bis 0,51 % und eine Erhöhung (VV - VV₀) = 0,45 durch Additivzusatz entsprechend C = 0,30 bis 1,15 % eingestellt werden. Bevorzugt wird z zwischen 66 und 146 gewählt und eine Erhöhung der Verstreckverhältnisse von (VV - VV₀) ≥ 0,45 realisiert.

Die Erfindung ermöglicht es, bei Variation mindestens einer der Einflußgrößen auf den Spinnfaktor eine dadurch auftretende Verkleinerung des Verstreckverhältnisses durch Zugabe des Additives derart zu kompensieren, daß SF mindestens konstant bleibt.

So kann bei konstant eingestelltem Polymerdurchsatz im Spinnsystem und damit konstantem SF die Lochdichte LD erhöht werden, was zu einem kleineren VV führt, mit der Folge, daß ein gewünschter niedriger Titer, insbesondere Mikrotiter, nicht mehr hergestellt werden kann. Die Zugabe von Additiv erhöht das VV und kleinere Titer können bei gleichem SF produziert werden. Wird bei konstanter Lochdichte der Titer oder die Spinngeschwindigkeit geändert, so können niedrigere VV durch das Additiv kompensiert werden, und SF und entsprechend der Durchsatz durch das Spinnsystem kann proportional erhöht werden.

Die Vermischung des Additivpolymers (Copolymer) mit dem Matrixpolymer erfolgt durch Zugabe als Feststoff zu den Matrixpolymerchips im Extrudereinlauf mit Chipsmischer oder gravimetrischer Dosierung oder alternativ durch Aufschmelzen des Additivpolymers, Dosierung mittels Zahnradpumpe und Einspeisung in den Schmelzestrom des Matrixpolymers. Auch sogenannte Masterbatch-Techniken sind möglich, wobei das Additiv als Konzentrat in Polyesterchips, die später im festen oder geschmolzenen Zustand dem Matrix-Polyester zugesetzt werden, vorliegt. Auch der Zusatz zu einem Teilstrom des Matrix-Polymers, der dann dem Hauptstrom des Matrix-Polymers zugemischt wird, ist praktikabel.

Anschließend erfolgt die Herstellung einer homogenen Verteilung durch Mischung mittels statischer Mischer. Vorteilhafterweise wird durch spezifische Wahl des Mischers und der Dauer des Mischvorgangs eine definierte Teilchenverteilung eingestellt, bevor die Schmelzemischung durch Produktverteilungsleitungen zu den einzelnen Spinnstellen und Spinndüsen weitergeleitet wird. Mischer mit einer Scherrate von 12 bis 128 sec⁻¹ haben sich bewährt. Dabei soll das Produkt aus Scherrate (s⁻¹) und der 0,8ten Potenz der Verweilzeit (in sec) mindestens 250, vorzugsweise 350 bis 1250 betragen. Werte über 2500 werden im allg. vermieden, um den Druckabfall in den Rohrleitungen limitiert zu halten.

Hierbei ist die Scherrate definiert durch die Scherrate im Leerrohr (s⁻¹) mal dem Mischerfaktor, wobei der Mischerfaktor eine charakteristische Kenngröße des Mischertyps ist. Für Sulzer-SMXL-Typen beispielsweise beträgt dieser Faktor etwa 3,5 - 4. Die Scherrate γ im Leerrohr berechnet sich gemäß und die Verweilzeit t (s) gemäß$\text{t =} \frac{{\text{V}}_{\text{2}} \text{· ε · δ · 60}}{\text{F}}$ wobei
- F =: Fördermenge des Polymeren (g/min)
- V₂ =: Innenvolumen des Leerrohres (cm³)
- R =: Leerrohrradius (mm)
- ε =: Leervolumenanteil (bei Sulzer-SMXL-Typen 0,91 bis 0,94)
- δ =: Nenndichte der Polymermischung in der Schmelze (etwa 1,2 g/cm³)

Sowohl das Vermischen der beiden Polymere als auch das nachfolgende Verspinnen der Polymermischung erfolgt bei Temperaturen, je nach Matrix-Polymer, im Bereich von 220 bis 320 °C, bevorzugt bei (Schmelztemperatur des Matrix-Polymer + 34) ± 15 °C. Für PET werden vorzugsweise Temperaturen von 275 bis 305 °C eingestellt.

Die Herstellung der Stapelfasern und der ihnen vorangehenden Spinnfäden aus den erfindungsgemäßen Polymermischungen durch Spinnen mit Abzugsgeschwindigkeiten < 2500 m/min, vorzugsweise 900 bis 2200 m/min, geschieht unter Verwendung an sich bekannter Spinneinrichtungen. Hierbei wird das Filterpaket nach dem bekannten Stand der Technik mit Filtereinrichtungen und/oder losen Filtermedien bestückt.

Die geschmolzene Polymermischung wird nach erfolgter Scher- und Filtrationsbehandlung im Düsenpaket durch die Bohrungen der Düsenplatte gepreßt. In der anschließenden Kühlzone werden die Schmelzefäden mittels Kühlluft unter ihre Erstarrungstemperatur abgekühlt, so daß ein Verkleben oder Aufstauchen an dem folgenden Fadenleitorgan vermieden wird. Die Kühlluft kann durch Quer- oder Radialanblasung aus einem Klimasystem zugeführt werden oder mittels eines Kühlrohres aus der Umgebung durch Selbstansaugung entnommen werden. Nach Abkühlung werden die Spinnfäden mit Spinnöl (Wasser-Öl-Gemisch) beaufschlagt, über Fadenleitelemente zu Kabeln zusammengefaßt, mittels eines Galettensystems mit definierter Spinnabzugsgeschwindigkeit abgezogen und über ein Ablagesystem (z. B. Haspel) in Kannen abgelegt.

Typisch für Stapelfasern aus Polyester ist es, daß sie in großen Direktschmelze-Spinnanlagen hergestellt werden, in denen die Schmelze über lange beheizte Produktleitungen auf die einzelnen Spinnlinien und innerhalb der Linien auf die einzelnen Spinnsysteme verteilt wird. Hierbei stellt eine Spinnlinie eine Aneinanderreihung von mindestens einer Reihe von Spinnsystemen dar, deren Filamente in einem Kabelablagesystem zusammengefaßt und abgelegt werden, und ein Spinnsystem die kleinste Spinneinheit mit einem Spinnkopf, der ein Spinndüsenpaket einschließlich einer Spinndüsenplatte enthält.

Die Schmelze unterliegt in derartigen Systemen einer hohen thermischen Belastung bei Verweilzeiten bis 35 min. Die Effektivität des erfindungsgemäßen Polymeradditivs führt dabei infolge der hohen thermischen Stabilität des Additivs zu keinen nennenswerten Einschränkungen der Dehnungserhöhung im Spinnfaden, so daß eine geringe Zugabemenge des Additives ≤ 2 % und in vielen Fällen ≤ 1 % trotz hoher thermischer Belastung ausreicht. Unter den genannten Bedingungen entsteht eine gleichmäßige Polymermischung, die überraschenderweise durch eine feindisperse Additivverteilung mit einer mittleren Teilchengröße von maximal 400 nm gekennzeichnet ist und dadurch eine gute Verstreckbarkeit ermöglicht.

Die erfindungsgemäße Polyester-/Additiv-Mischung erlaubt bevorzugt die Einstellung eines gleich hohen Durchsatzes pro Zeiteinheit an der Spinnpumpe, wenn niedrigere Fasertiter hergestellt werden sollen, bezogen auf den beim Verspinnen ohne polymeres Additiv möglichen Durchsatz. Bevorzugt wird der Durchsatz bzw. die Drehzahl der Spinnpumpe um den Faktor f höher eingestellt als beim Verspinnen ohne Zusatz. Hierbei ist LD die Lochdichte (n/cm²) der Spinndüsenplatte, z eine Konstante im Bereich 39 bis 153, vorzugsweise 66 oder 146, C die Konzentration des Polymeren Additivs in Gew.-%, VV das Gesamtverstreckverhältnis, und v die Spinnabzugsgeschwindigkeit in m/min, wobei sich die Indices 1 bzw. 0 auf das Verspinnen des Matrixpolymers ohne Additivpolymer bei den Abzugsgeschwindigkeiten v₁ bzw. v₀ beziehen.

Erfindungsgemäß wird eine Verbesserung der Verstreckbarkeit, gekennzeichnet durch ein höheres Verstreckverhältnis erzielt. Im besonderen kann durch geeignete Wahl der Additivkonzentration C das Gesamtverstreckverhältnis VV um mindestens 0,45 Einheiten, insbesondere auf Werte ≥ 2,9, und besonders bevorzugt auf ≥ 3,5 eingestellt werden.

Dadurch wird das Verhältnis der Auslauf- zu Einlaufgeschwindigkeit in der nachfolgenden Faserstrecke erhöht, bevorzugt auf mindestens 2,9. Bei gleicher Einlaufgeschwindigkeit ist damit eine höhere Produktionsgeschwindigkeit der Faserstrecke möglich.

Es hat sich auch gezeigt, daß durch die Additivzugabe der Kochschrumpf des Spinnfadens erniedrigt wird. Das ist insofern überraschend, als bei der Herstellung von POY-Garnen mit Modifikator eine Erhöhung des Kochschrumpfwertes auftritt. Die Erklärung liegt in dem Fehlen von kristallisationsbeeinflussenden Effekten durch den Modifikator. Obwohl also eine Dehnungserhöhung des Spinnfadens wie bei POY-Garnen auftritt und die Gesamt-Orientierung reduziert wird, wird bei der Stapelfaserherstellung diese Reduzierung aber vollständig in den amorphen Bereichen erreicht. Dieses spezielle Verhalten ist besonders vorteilhaft für das anschließende Verstrecken in der Faserstrecke. Überraschend dabei ist, daß im amorphen Strukturbereich bei niedrigen Spinngeschwindigkeiten hohe Wirksamkeit erreicht wird.

Die in den Kannen abgelegten Kabel werden anschließend in einer separaten Faserstrecke zu Stapelfasern weiterverarbeitet. Die Betriebsparameter der Faserstrecke entsprechen dem Stand der Technik mit Ausnahme des erfindungsgemäß deutlich höheren Gesamtstreckverhältnisses. Im einzelnen umfaßt die Faserstrecke folgende Schritte:
- Verstrecken in mindestens einer Stufe bei einer Temperatur zwischen 20 und 120 °C, wobei das Gesamtverstreckverhältnis VV mindestens 2,5 beträgt,
- Wahlweise thermofixieren bei einer Verweilzeit von mindestens 3 Sekunden in einem Temperaturbereich zwischen 80 und 225 °C und nachfolgender Abkühlung,
- Kräuselung in einer Stauchkräuselkammer, wobei die Kabel wahlweise kurz vor oder beim Kräuseln einer Dampfatmosphäre ausgesetzt werden können,
- Trocknen in einem Temperaturbereich zwischen 40 und 190 °C, und
- Schneiden des Kabels zu Stapelfasern einer mittleren Länge zwischen 6 und 220 mm, oder Ablegen des Kabels in Kannen und nachfolgendes Zerkleinern zu Stapelfasern, wobei die Produktionsgeschwindigkeit der Faserstrecke zwischen 100 und 500 m/min liegt.

Die Eigenschaften des Additivpolymers und die Mischtechnik bewirken, daß das Additivpolymer unmittelbar nach Austritt der Polymermischung aus der Spinndüse kugelähnliche oder länglich verformte Teilchen im Matrixpolymer bildet. Beste Bedingungen ergaben sich, wenn die mittlere Teilchengröße (arithmetisches Mittel) d₅₀ ≤ 400 nm war, und der Anteil von Teilchen > 1000 nm in einem Probenquerschnitt unter 1 % lag.

Die Beeinflussung dieser Teilchen durch den Spinnverzug bzw. die Verstreckung konnte analytisch nachgewiesen werden. Neue Untersuchungen der Stapelfasern nach dem TEM-Verfahren (Transmissions-Elektronenmikroskopie) haben gezeigt, daß dort eine fibrillenartige Struktur vorliegt. Der mittlere Durchmesser der Fibrillen wurde mit ca. 40 nm und das Längen-/Durchmesserverhältnis der Fibrillen zu > 50 abgeschätzt. Werden diese Fibrillen nicht gebildet oder sind die Additivteilchen nach Austritt aus der Spinndüse im Durchmesser zu groß oder ist die Größenverteilung zu ungleichmäßig, was bei ungenügendem Viskositätsverhältnis der Fall ist, so geht der Wirkungseffekt verloren.

Ferner ist für die Wirksamkeit der Additive gemäß dieser Erfindung eine Glasumwandlungstemperatur von 90 bis 170 °C sowie vorzugsweise eine Fließaktivierungsenergie der Copolymere von mindestens 80 kJ/mol, also eine höhere Fließaktivierungsenergie als die der Polyestermatrix erforderlich. Unter dieser Voraussetzung ist es möglich, daß die Additivfibrillen vor der Polyestermatrix erstarren und einen erheblichen Anteil der anliegenden Spinnspannung aufnehmen. Die bevorzugt anzuwendenden Additive zeichnen sich zudem durch eine hohe Thermostabilität aus. So werden in den bei großer Verweilzeit und/oder hoher Temperatur betriebenen Direktspinnanlagen die Dehnungsverluste durch Additivzersetzung minimiert.

Die erfindungsgemäßen Stapelfasern besitzen zumindest die gleichen Qualitätswerte, wie analog hergestellte Stapelfasern ohne polymeres Additiv.

Die in den nachfolgenden Beispielen und im vorstehenden Text angegebenen Eigenschaftswerte wurden, wie folgt, ermittelt:

Additivfibrillen: Die Untersuchung von im Mikrotom angefertigter Dünnschnitte erfolgte mittels Transmissions-Elektronenmikroskopie und anschließender bildanalytischer Auswertung, wobei der Durchmesser der Fibrillen bewertet wurde, und die Länge aus dem an Proben unmittelbar nach der Spinndüse ermittelten Teilchendurchmesser abgeschätzt wurde.

Die Intrinsic Viskosität wurde an einer Lösung von 0,5 g Polyester in 100 ml eines Gemisches aus Phenol und 1,2-Dichlorbenzol (3 : 2 Gew.-Teile) bei 25 °C bestimmt.

Zur Bestimmung der Schmelzeviskosität (Anfangsviskosität) wurde das Polymer im Vakuum auf einen Wassergehalt ≤ 1000 ppm (Polyester ≤ 50 ppm) getrocknet. Anschließend wurde das Granulat in einem Kegel-Platte-Rheometer, Typ UM100, Physica Meßtechnik GmbH, Stuttgart/DE, unter Beschleierung mit Stickstoff auf die temperierte Meßplatte eingebracht. Dabei wurde der Meßkegel (MK210) nach dem Aufschmelzen der Probe, d. h. nach ca. 30 Sekunden, auf der Meßplatte positioniert. Die Messung wurde nach einer weiteren Aufheizperiode von 60 Sekunden gestartet (Meßzeit = 0 Sekunden). Die Meßtemperatur betrug 290 °C für Polyethylenterephthalat und Additiv-Polymere, welche Polyethylenterephthalat zugesetzt werden, bzw. war gleich der Schmelztemperatur des betroffenen Polyesters plus 34,0 °C. Die so festgelegte Meßtemperatur entspricht der typischen Verarbeitungs- oder Spinntemperatur des jeweiligen Polyesters. Die Probenmenge wurde so gewählt, daß der Rheometerspalt vollständig ausgefüllt war. Die Messung wurde in Oszillation mit der Frequenz 2,4 Hz (entsprechend einer Scherrate von 15 sec⁻¹) und einer Deformations-Amplitude von 0,3 durchgeführt, und der Betrag der komplexen Viskosität als Funktion der Meßzeit bestimmt. Danach wurde die Anfangsviskosität durch lineare Regression auf die Meßzeit Null umgerechnet.

Für die Bestimmung der Glasumwandlungstemperatur und der Schmelztemperatur des Polyesters wurde die Polyesterprobe zunächst bei 310 °C während 1 min aufgeschmolzen und unmittelbar danach auf Raumtemperatur abgeschreckt. Anschließend wurden die Glasumwandlungstemperatur und die Schmelztemperatur durch DSC-Messung (Differential Scanning Calorimetrie) bei einer Aufheizrate von 10 °C/min bestimmt. Vorbehandlung und Messung erfolgten unter Stickstoffbeschleierung.

Die Fließaktivierungsenergie (E) ist ein Maß für die Änderungsrate der Nullviskosität in Abhängigkeit von der Änderung der Meßtemperatur, wobei die Nullviskosität die auf die Scherrate 0 extrapolierte Viskosität ist. Die Messung der Nullviskosität erfolgte bei Temperaturen im Bereich von 240 bis 280 °C mit einem Hochdruck-Kapillar-Rheometer, Typ Rheograph 2002, Göttfert GmbH, Buchen/DE, und die Auswertung nach dem Drei-Parameteransatz von Carreau-Winter. Danach wurde die Fließaktivierungsenergie mittels Arrhenius-Ansatz aus der Nullviskosität gemäß M. Pahl et al., Praktische Rheologie der Kunststoffe und Elastomere, VDI-Verlag, Düsseldorf (1995), Seiten 256 ff., ermittelt.

Die Reißeigenschaften der Spinnfäden wurden mit einem Zugprüfgerät bei einer Einspannlänge von 200 mm, einer Vorspannkraft von 0,05 cN/dtex und einer Prüfgeschwindigkeit von 2000 mm/min ermittelt.

Der Kochschrumpf der Spinnfäden wurde an bei Raumtemperatur konditionierten und zuvor 10 min in Wasser von 95 ± 1 °C behandelten Proben bestimmt.

### Vergleichsbeispiel 1:

Polyethylenterephthalat (PET) mit einer Intrinsic Viskosität von 0,63 dl/g und einem Wassergehalt von 30 ppm wurde in einem Extruder bei einer Temperatur von 284 °C aufgeschmolzen und in eine Produktleitung gleicher Temperatur geleitet.

In der Leitung waren 3 Mischer SMXL der Fa. Sulzer/Schweiz installiert, wobei die Scherrate 17,5 s⁻¹ und das Produkt aus der Scherrate und der 0,8ten Potenz der Verweilzeit im Mischer (Mischerprodukt) in Sekunden bei einem Polymerdurchsatz von 2240 g/min 483 betrug. Das Verspinnen der Schmelze erfolgte in einem Spinnsystem BN 100 der Fa. Zimmer/DE mit Ringdüse und Radialabkühlungsschacht. Die Lochdichte der Düsenplatte war zu LD = 7,5 cm⁻² gewählt. Die Spinnbalkentemperatur betrug 290 °C. Die aus der Düsenplatte austretenden Schmelzefäden wurden mittels radial von außen nach innen geführter Abkühlluft einer Menge von 1400 m³/h abgekühlt und in einem Abstand von 850 mm von der Düsenplatte an einen Ringöler angelegt und mit einem Wasser-Öl-Gemisch beaufschlagt, so daß ein sehr stabiler Fadenstand resultierte. Die Spinnabzugsgeschwindigkeit betrug 1350 m/min und die resultierende Spinnfadendehnung 380 %.

Mehrere Spinnkannen wurden gesammelt und einer Faserstrecke vorgelegt. Die Einlaufgeschwindigkeit lag bei 32 m/min, die Verstreckung erfolgte in zwei Stufen bei 70 bzw. 100 °C mit einem Gesamtverstreckverhältnis von 3,5. Die Thermofixierung erfolgte während 7 sec bei 220 °C; anschließend wurden die Kabel abgekühlt und durch eine Stauchkräuselkammer geleitet; die Trocknung wurde bei 65 °C durchgeführt. Es wurden Stapelfasern einer Schnittlänge von 38 mm hergestellt. Der Titer betrug 1,14 dtex, die Reißfestigkeit 55 cN/tex und die Reißdehnung 19,3 %. Die Stapelfaserproduktionsgeschwindigkeit betrug 112 m/min.

Der Spinnfaktor ergibt sich zu 3,7.

### Vergleichsbeispiel 2:

Durch Reduzierung des Durchsatzes auf 1748 g/min wurde bei sonst gleichen Spinnbedingungen und Streckbedingungen eine Faser des Titers 0,89 dtex hergestellt, was einen Spinnfaktor von 2,9 ergibt. Dieses Verstreckverhältnis ist für diesen niedrigen Titer an sich zu hoch, was sich am schlechten Streckablauf und einer stark verminderten Reißdehnung zeigt. Zu der sich einstellenden Spinndehnung von 345 % hätte das VV auf 3,3 abgesenkt werden müssen, so daß der Zieltiter von 0,89 dtex nicht mehr erreicht worden wäre. Der Kochschrumpf des Spinnfadens betrug 54 %.

### Vergleichsbeispiel 3:

In einem weiteren Versuch wurde bei einer höheren Geschwindigkeit von 1850 m/min, bei Anwendung eines Verstreckverhältnisses von 2,70 der Durchsatz so angepaßt, daß als Endprodukt wieder derselbe Titer von 1,14 dtex erhalten wurde, entsprechend einem Spinnfaktor von 3,9. Das VV von 2,70 ergab sich aus einer Spinndehnung von 270 %. Obwohl die Spinngeschwindigkeit um 37 % erhöht wurde, ist der SF-Wert lediglich um etwa 6 % gestiegen, wegen des degressiven Verhaltens des VV bei erhöhter Spinngeschwindigkeit. Der Kochschrumpf des Spinnfadens betrug 62 %.

### Beispiele 4a - 4c:

Ausführung und Polyethylenterephthalat (PET) entsprechen Beispiel 1. Jedoch wurde zur Herstellung der polymeren Mischung gemäß der Erfindung ein Seitenstrom-Schmelzesystem installiert, bestehend aus einem Extruder, einer Dosierpumpe und einem Injektor. Die Injektion der Additivschmelze erfolgte direkt vor dem in der Polymerleitung installierten Mischer. Als Additiv wurde ein Copolymer aus 91,2 Gew.-% Methylmethacrylat mit 8,8 Gew.-% Styrol gewählt, welches eine Glasumwandlungstemperatur von 119 °C und ein Schmelzeviskositätsverhältnis bezogen auf PET von 4,2:1 aufwies.

Die Konzentration C (Gew.-%) wurde durch geeignete Wahl der Drehzahl der Dosierpumpe, bezogen auf den Polymerdurchsatz, eingestellt.

Der Polymerdurchsatz betrug 1750 g/min. Die Mischbedingungen und das Verspinnen entsprachen denen des Vergleichsbeispiel 2.

Die Additivkonzentration und das Verstreckverhältnis wurden auf den in der Tabelle angegebenen Wert eingestellt. Entsprechend wurde der Durchsatz angehoben, damit derselbe Endtiter erhalten wurde. SF erhöht sich entsprechend der Tabelle mit der Additivmenge. Der Kochschrumpf des Spinnfadens erniedrigte sich von 54 auf 51 %. Durch die Erhöhung des Verstreckverhältnisses entsprechend der Tabelle wurde eine bessere Verstreckbarbkeit ermöglicht. Auch tauchen die Streckprobleme des Vergleichsbeispiels 2 nicht auf.

### Beispiel 5:

Beispiel 4a - 4c wurde wiederholt, jedoch wurde analog dem Vorgehen des Vergleichsbeispiels 3 die Geschwindigkeit auf 1850 m/min erhöht und die Additivkonzentration C = 0,9 % eingestellt. Das Verstreckverhältnis mußte gegenüber der 1350 m/min-Einstellung nicht geändert werden und zeigte nicht das vom unmodifizierten Material bekannte degressive Verhalten.

Bei konstant gehaltenem Endtiter ergab sich durch den Additiv-Zusatz eine Erhöhung des SF-Wertes von SF = 3,9 auf 5,1, also um 31 %, gegenüber der Einstellung mit 1350 m/min sogar von SF = 3,7 auf 5,1, also um 38 %. Der Kochschrumpf des Spinnfadens erniedrigte sich von 62 auf 53 %.

### Vergleichsbeispiel 6 und Beispiele 7 und 8:

Die Durchführung erfolgte analog den vorstehenden Beispielen, jedoch mit Polytrimethylenterephthalat (PTT) mit einer Intrinsic Viskosität von 0,90 dl/g als Matrixpolymer. Das Additivpolymer war das gleiche wie in den Beispielen 4a - 4c, wobei die Spinnbalkentemperatur 255 °C und die Spinnabzugsgeschwindigkeit 900 m/min betrugen. Die Verstreckung erfolgte in zwei Stufen bei 57 und 70 °C, die Thermofixierung bei 90 °C, die Trocknung bei 70 °C, wobei die Produktionsgeschwindigkeit 100 m/min betrug. Die sonstigen Parameter sind der Tabelle zu entnehmen.

Bei sämtlichen erfindungsgemäßen Beispielen lag der mittlere Durchmesser der Fibrillen in den Fasern unter 80 nm.

## Patentansprüche

1. Polyester-Stapelfasern, **dadurch gekennzeichnet, daß** sie aus
α) einem Polyester, welcher mindestens 85 Mol-% Poly(C₂₋₄-alkylen)terephthalat enthält,
β) 0,1 bis 2,0 Gew.-% eines inkompatiblen, thermoplastisch verarbeitbaren, amorphen, polymeren Additivs, welches eine Glasumwandlungstemperatur im Bereich von 90 bis 170 °C aufweist, und
γ) 0 bis 5,0 Gew.-% üblicher Zusatzstoffe
bestehen, wobei die Summe aus α), β) und γ) gleich 100 % ist, das Verhältnis der Schmelzeviskosität des polymeren Additivs β) zur Schmelzeviskosität der Polyesterkomponente α) 1:1 bis 10:1 beträgt, und das polymere Additiv β) in den Stapelfasern in Form von in der Polyesterkomponente α) verteilten Fibrillen mit einem mittleren Durchmesser von ≤ 80 nm vorliegt.

2. Polyester-Stapelfasern nach Anspruch 1, **dadurch gekennzeichnet, daß** das Verhältnis der Schmelzeviskositäten 1,5:1 bis 7:1 beträgt.

3. Polyester-Stapelfasern, nach den Ansprüchen 1 oder 2, **dadurch gekennzeichnet, daß** das polymere Additiv β) ein Copolymer ist, welches folgende Monomereinheiten enthält:
A = Acrylsäure, Methacrylsäure oder CH₂ = CR - COOR', wobei R ein H-Atom oder eine CH₃-Gruppe und R' ein C₁₋₁₅-Alkylrest oder ein C₅₋₁₂-Cycloalkylrest oder ein C₆₋₁₄-Alkylrest ist,
B = Styrol oder C₁₋₃-alkylsubstituierte Styrole,
wobei das Copolymer aus 60 bis 98 Gew.-% A und 2 bis 40 Gew.-% B, (Summe = 100 Gew.-%) besteht.

4. Polyester-Stapelfasern nach Anspruch 3, **dadurch gekennzeichnet, daß** das Copolymer aus 83 bis 98 Gew.-% A und 2 bis 17 Gew.-% B (Summe = 100 Gew.-%) besteht.

5. Polyester-Stapelfasern nach Anspruch 3 oder 4, **dadurch gekennzeichnet, daß** das Copolymer aus 90 bis 98 Gew.-% A und 2 bis 10 Gew.-% B (Summe = 100 Gew.-%) besteht.

6. Polyester-Stapelfasern, nach den Ansprüchen 1 oder 2, **dadurch gekennzeichnet, daß** das polymere Additiv β) ein Copolymer ist, welches folgende Monomereinheiten enthält:
C = Styrol oder C₁₋₃-alkylsubstituierte Styrole,
D = eines oder mehrere Monomere der Formel I, II oder III
wobei R₁, R₂ und R₃ jeweils ein H-Atom oder ein C₁₋₁₅-Alkylrest oder ein C₅₋₁₂-Cycloalkylrest oder ein C₆₋₁₄-Arylrest sind, und wobei das Copolymer aus 15 bis 95 Gew.-% C und 5 bis 85 Gew.-% D besteht, wobei die Summe aus C und D zusammen 100 % ergibt.

7. Polyester-Stapelfasern nach Anspruch 6, **dadurch gekennzeichnet, daß** das Copolymer aus 50 bis 90 Gew.-% C und 10 bis 50 Gew.-% D besteht, wobei die Summe aus C und D zusammen 100 % ergibt.

8. Polyester-Stapelfasern nach den Ansprüchen 6 oder 7, **dadurch gekennzeichnet, daß** das Copolymer aus 70 bis 85 Gew.-% C und 30 bis 15 Gew.-% D besteht, wobei die Summe aus C und D zusammen 100 % ergibt.

9. Polyester-Stapelfasern, nach den Ansprüchen 1 oder 2, **dadurch gekennzeichnet, daß** das polymere Additiv β) ein Copolymer ist, welches folgende Monomereinheiten enthält:
E = Acrylsäure, Methacrylsäure oder CH₂ = CR - COOR', wobei R ein H-Atom oder eine CH₃-Gruppe und R' ein C₁₋₁₅-Alkylrest oder ein C₅₋₁₂-Cycloalkylrest oder ein C₆₋₁₄-Arylrest ist,
F = Styrol oder C₁₋₃-alkylsubstituierte Styrole,
G = eines oder mehrere Monomere der Formel I, II oder III wobei R₁, R₂ und R₃ jeweils ein H-Atom oder ein C₁₋₁₅-Alkylrest oder ein C₅₋₁₂-Cycloalkylrest oder ein C₆₋₁₄-Arylrest sind,
H = eines oder mehrerer ethylenisch ungesättigter mit E und/oder mit F und/oder G copolymerisierbarer Monomerer aus der Gruppe, welche aus α-Methylstyrol, Vinylacetat, Acrylsäureestern, Methacrylsäureestern, die von E verschieden sind, Vinylchlorid, Vinylidenchlorid, halogensubstituierten Styrolen, Vinylethern, Isopropenylethern und Dienen besteht,
wobei das Copolymer aus 30 bis 99 Gew.-% E, 0 bis 50 Gew.-% F, > 0 bis 50 Gew.-% G und 0 bis 50 Gew.-% H besteht, wobei die Summe aus E, F, G und H zusammen 100 % ergibt.

10. Polyester-Stapelfasern nach Anspruch 9, **dadurch gekennzeichnet, daß** das Copolymer aus 45 bis 97 Gew.-% E, 0 bis 30 Gew.-% F, 3 bis 40 Gew.-% G und 0 bis 30 Gew.-% H besteht, wobei die Summe aus E, F, G und H zusammen 100 % ergibt.

11. Polyester-Stapelfasern nach Anspruch 9 oder 10, **dadurch gekennzeichnet, daß** das Copolymer aus 60 bis 94 Gew.-% E, 0 bis 20 Gew.-% F, 6 bis 30 Gew.-% G und 0 bis 20 Gew.-% H besteht, wobei die Summe aus E, F, G und H zusammen 100 % ergibt.

12. Verfahren zur Herstellung von Polyester-Stapelfasern gemäß einem der Ansprüche 1 - 11, **dadurch gekennzeichnet, daß**
a) ein Polyester α), welcher mindestens 85 Mol-% Poly(C₂₋₄-alkylen)terephthalat enthält, und
0,1 bis 2,0 Gew.-% eines inkompatiblen, thermoplastisch verarbeitbaren, amorphen polymeren Additivs β), welches eine Glasumwandlungstemperatur im Bereich von 90 bis 170 °C aufweist, wobei das Verhältnis der Schmelzeviskosität des polymeren Additivs β) zur Schmelzeviskosität der Polyesterkomponente α) 1:1 bis 10:1 beträgt,
wobei diese 0 bis 5,0 Gew.-% üblicher Zusatzstoffe γ), enthalten können,
im geschmolzenen Zustand in einem statischen Mischer unter Scherung vermischt werden, wobei die Scherrate 12 bis 128 sec⁻¹ beträgt, und das Produkt aus Scherrate und der 0,8ten Potenz der Verweilzeit in Sekunden im Mischer auf einen Wert von mindestens 250 eingestellt wird;
b) die Schmelze-Mischung aus Stufe a) zu Spinnfäden versponnen wird, wobei die Spinnabzugsgeschwindigkeit unter 2500 m/min liegt;
c) die Spinnfäden aus Stufe b) zu Kabeln zusammengefaßt werden und in einer separaten Faserstrecke verstreckt, thermofixiert, gekräuselt, getrocknet und zu Stapelfasern zerkleinert werden, wobei
- das Verstrecken in mindestens einer Stufe bei einer Temperatur zwischen 20 und 120 °C und einem Gesamtverstreckverhältnis VV von mindestens 2,5 erfolgt,
- wahlweise das Thermofixieren bei einer Verweilzeit von mindestens 3 Sekunden in einem Temperaturbereich zwischen 80 und 225 °C bei nachfolgender Abkühlung erfolgt,
- die Kräuselung in einer Stauchkräuselkammer erfolgt, wobei die Kabel wahlweise kurz vor oder beim Kräuseln einer Dampfatmosphäre ausgesetzt werden können,
- das Trocknen in einem Temperaturbereich zwischen 40 und 190 °C erfolgt und
- das Schneiden zu Stapelfasern einer mittleren Länge zwischen 6 und 220 mm, oder das Ablegen des Kabels in Kannen und nachfolgendes Zerkleinern zu Stapelfasern, bei einer Produktionsgeschwindigkeit der Faserstrecke zwischen 100 und 500 m/min erfolgt.

13. Verfahren zur Herstellung von Polyester-Stapelfasern nach Anspruch 12, **dadurch gekennzeichnet, daß** der Durchsatz pro Zeiteinheit in Stufe b) beim Verspinnen mit der Abzugsgeschwindigkeit v₁ um den Faktor höher eingestellt wird, relativ zum Verspinnen der Polyesterkomponente α) ohne polymeres Additiv β bei der Abzugsgeschwindigkeit v₀,
wobei:
LD_{0/1} die Lochdichte (n/cm²) der Spinndüsenplatte,
C die Konzentration des polymeren Additivs in Gew.-%,
VV_{0/1} das Gesamtverstreckverhältnis ohne Additiv bei der jeweiligen Spinnabzugsgeschwindigkeit v₀ bzw. v₁,
v_{0/1} Spinnabzugsgeschwindigkeit in m/min ist, und
z zwischen 39 - 153 liegt.

14. Verfahren zur Herstellung von Polyester-Stapelfasern nach Anspruch 12 oder 13, **dadurch gekennzeichnet, daß** die Konzentration C des polymeren Additivs im Bereich 0,1 bis 2,0 Gew.-% entsprechend$\text{C =} \frac{{\text{(VV - VV}}_{\text{0}} \text{)}}{\text{z}} \text{· 100 (%)}$ wobei VV bzw. VV₀ das Verstreckverhältnis mit bzw. ohne Additivzusatz und VV ≥ VV₀ + 0,153 ist.

15. Verfahren zur Herstellung von Polyester-Stapelfasern nach Anspruch 13 oder 14, **dadurch gekennzeichnet, daß** z zwischen 66 und 146 liegt und (VV - VV₀) ≥ 0,45 ist.

16. Verfahren zur Herstellung von Polyester-Stapelfasern nach einem der Ansprüche 12 bis 15, **dadurch gekennzeichnet, daß** die Stapelfasern einen Titer von 0,5 bis 4,0 dtex haben, die Spinnabzugsgeschwindigkeit im Bereich von 900 bis 2200 m/min liegt, und die Konzentration C des polymeren Additivs im Bereich 0,1 bis 2,0 Gew.-% entsprechend$\text{C =} \frac{{\text{R}}_{\text{d}} {\text{- R}}_{\text{do}}}{\text{b}}$ gewählt wird,
wobei b zwischen 80 und 160 liegt, R_{d} die gewünschte Reißdehnung in % des erfindungsgemäßen Spinnfadens, R_{do} die Reißdehnung in % des Spinnfadens ohne Additivzusatz und R_{d} ≥ 370 %, wenn R_{do} ≤ 354 % ist.

17. Verfahren zur Herstellung von Polyester-Stapelfasern nach Anspruch 16, **dadurch gekennzeichnet, daß** b zwischen 115 und 152 liegt.

## Claims

1. Polyester staple fibres, **characterised in that** they consist of
α) a polyester containing at least 85 mol % of poly(C₂₋₄-alkylene) terephthalate,
β) from 0.1 to 2.0% by weight of an incompatible, thermoplastic, amorphous, polymeric additive having a glass transition temperature in the range from 90 to 170°C, and
γ) from 0 to 5.0% by weight of conventional additives,
where the sum of α), β) and γ) is equal to 100%, the ratio of the melt viscosity of the polymeric additive β) to the melt viscosity of the polyester component α) is from 1:1 to 10:1, and the polymeric additive β) is present in the staple fibres in the form of fibrils having a mean diameter of ≤ 80 nm which are distributed in the polyester component α).

2. Polyester staple fibres according to Claim 1, **characterised in that** the ratio of the melt viscosities is from 1.5:1 to 7:1.

3. Polyester staple fibres according to Claim 1 or 2, **characterised in that** the polymeric additive β) is a copolymer which contains the following monomer units:
A = acrylic acid, methacrylic acid or CH₂=CR-COOR', where R is an H atom or a CH₃ group, and R' is a C₁₋₁₅-alkyl radical or a C₅₋₁₂-cycloalkyl radical or a C₆₋₁₄-aryl radical,
B = styrene or C₁₋₃-alkyl-substituted styrenes,
where the copolymer consists of from 60 to 98% by weight of A and from 2 to 40% by weight of B (sum = 100% by weight).

4. Polyester staple fibres according to Claim 3, **characterised in that** the copolymer consists of from 83 to 98% by weight of A and from 2 to 17% by weight of B (sum = 100% by weight).

5. Polyester staple fibres according to Claim 3 or 4, **characterised in that** the copolymer consists of from 90 to 98% by weight of A and from 2 to 10% by weight of B (sum = 100% by weight).

6. Polyester staple fibres according to Claim 1 or 2, **characterised in that** the polymeric additive β) is a copolymer which contains the following monomer units:
C = styrene or C₁₋₃-alkyl-substituted styrenes,
D = one or more monomers of the formula I, II or III where R₁, R₂ and R₃ are each an H atom or a C₁₋₁₅-alkyl radical or a C₅₋₁₂-cycloalkyl radical or a C₆₋₁₄-aryl radical, and where the copolymer consists of from 15 to 95% by weight of C and from 5 to 85% by weight of D, where the sum of C and D together gives 100%.

7. Polyester staple fibres according to Claim 6, **characterised in that** the copolymer consists of from 50 to 90% by weight of C and from 10 to 50% by weight of D, where the sum of C and D together gives 100%.

8. Polyester staple fibres according to Claim 6 or 7, **characterised in that** the copolymer consists of from 70 to 85% by weight of C and from 15 to 30% by weight of D, where the sum of C and D together gives 100%.

9. Polyester staple fibres according to Claim 1 or 2, **characterised in that** the polymeric additive β) is a copolymer which contains the following monomer units:
E = acrylic acid, methacrylic acid or CH₂=CR-COOR', where R is an H atom or a CH₃ group, and R' is a C₁₋₁₅-alkyl radical or a C₅₋₁₂-cycloalkyl radical or a C₆₋₁₄-aryl radical,
F = styrene or C₁₋₃-alkyl-substituted styrenes,
G = one or more monomers of the formula I, II or III where R₁, R₂ and R₃ are each an H atom or a C₁₋₁₅-alkyl radical or a C₅₋₁₂-cycloalkyl radical or a C₆₋₁₄-aryl radical,
H = one or more ethylenically unsaturated monomers which can be copolymerised with E and/or with F and/or G, from the group consisting of α-methylstyrene, vinyl acetate, acrylates and methacrylates which are different from E, vinyl chloride, vinylidene chloride, halogen-substituted styrenes, vinyl ethers, isopropenyl ethers and dienes,
where the copolymer consists of from 30 to 99% by weight of E, from 0 to 50% by weight of F, from > 0 to 50% by weight of G and from 0 to 50% by weight of H, where the sum of E, F, G and H together gives 100%.

10. Polyester staple fibres according to Claim 9, **characterised in that** the copolymer consists of from 45 to 97% by weight of E, from 0 to 30% by weight of F, from 3 to 40% by weight of G and from 0 to 30% by weight of H, where the sum of E, F, G and H together gives 100%.

11. Polyester staple fibres according to Claim 9 or 10, **characterised in that** the copolymer consists of from 60 to 94% by weight of E, from 0 to 20% by weight of F, from 6 to 30% by weight of G and from 0 to 20% by weight of H, where the sum of E, F, G and H together gives 100%.

12. Process for the production of polyester staple fibres according to one of Claims 1 - 11, **characterised in that**
a) a polyester α) containing at least 85 mol % of poly-(C₂₋₄-alkylene) terephthalate and
from 0.1 to 2.0% by weight of an incompatible, thermoplastic, amorphous, polymeric additive β) having a glass transition temperature in the range from 90 to 170°C, where the ratio of the melt viscosity of the polymeric additive β) to the melt viscosity of the polyester component α) is from 1:1 to 10:1,
where these may contain from 0 to 5.0% by weight of conventional additives γ),
are mixed in the molten state in a static mixer with shearing, where the shear rate is from 12 to 128 sec⁻¹, and the product of the shear rate and the residence time in the mixer in seconds to the power of 0.8 is set to a value of at least 250;
b) the melt mixture from step a) is spun to give spun filaments, where the spinning take-off speed is less than 2500 m/min;
c) the spun filaments from step b) are combined to form tows and are stretched in a separate fibre stretching stage, heat-set, crimped, dried and comminuted to give staple fibres, where
- the stretching is carried out in at least one step at a temperature between 20 and 120°C and an overall stretching ratio VV of at least 2.5,
- the heat-setting is optionally carried out at a residence time of at least 3 seconds in a temperature range between 80 and 225°C with subsequent cooling,
- the crimping is carried out in a compression crimping chamber, where the tows can optionally be exposed to a steam atmosphere either just before or during crimping,
- the drying is carried out at a temperature in the range between 40 and 190°C, and
- the chopping to give staple fibres having a mean length of between 6 and 220 mm, or the deposition of the tow in cans followed by comminution to give staple fibres, is carried out at a production speed in the fibre stretching stage of between 100 and 500 m/min.

13. Process for the production of polyester staple fibres according to Claim 12, **characterised in that** the throughput per unit of time in step b) during spinning with the take-off speed v₁ is set higher by the factor$\text{f} \text{=} \frac{{\text{LD}}_{\text{1}} \text{·(} \frac{\text{z} \text{·} \text{C}}{\text{100}} \text{+} {\text{VV}}_{\text{1}} \text{) ·} {\text{v}}_{\text{1}}}{{\text{LD}}_{\text{0}} \text{·} {\text{VV}}_{\text{0}} \text{·} {\text{v}}_{\text{0}}}$ relative to the spinning of the polyester component α) without a polymeric additive β at the take-off speed vₒ,
where:
LD_{0/1} is the hole density (n/cm²) of the spinneret plate,
C is the concentration of the polymeric additive in % by weight,
VV_{0/1} is the overall stretching ratio without an additive at the respective spinning take-off speed v₀ or v₁ respectively,
v_{0/1} is the spinning take-off speed in m/min, and
z is between 39 and 153.

14. Process for the production of polyester staple fibres according to Claim 12 or 13, **characterised in that** the concentration C of the polymeric additive is in the range from 0.1 to 2.0% by weight in accordance with$\text{C} \text{=} \frac{\text{(} {\text{VV-VV}}_{\text{0}} \text{)}}{\text{z}} \text{· 100 (%)}$ where VV and VV₀ are the stretching ratios with and without addition of an additive respectively, and VV ≤ VV₀ + 0.153.

15. Process for the production of polyester staple fibres according to Claim 13 or 14, **characterised in that** z is between 66 and 146, and (VV - VV₀) is ≥ 0.45.

16. Process for the production of polyester staple fibres according to one of Claims 12 to 15, **characterised in that** the staple fibres have a titre of from 0.5 to 4.0 dtex, the spinning take-off speed is in the range from 900 to 2200 m/min, and the concentration C of the polymeric additive is in the range from 0.1 to 2.0% by weight in accordance with$\text{C} \text{=} \frac{{\text{R}}_{\text{d}} {\text{- R}}_{\text{do}}}{\text{b}}$ where b is between 80 and 160. R_{d} is the desired elongation at break of the spun filament according to the invention in %, R_{do} is the elongation at break in % of the spun filament without addition of an additive, and R_{d} ≥ 370% if R_{do} ≤ 354%.

17. Process for the production of polyester staple fibres according to Claim 16, **characterised in that** b is between 115 and 152.

## Revendications

1. Fibres discontinues de polyester, **caractérisées en ce qu'**elles sont constituées
α) d'un polyester qui comprend au moins 85 % en moles de poly(téréphtalate d'alcoylène) ayant de 2 à 4 atomes de carbone dans la partie alcoylène,
β) de 0,1 à 2 % en poids d'un additif polymère amorphe incompatible, pouvant être transformé thermoplastiquement et ayant un point de transition à l'état vitreux de l'ordre de 90 à 17°C, et
γ) de 0 à 5,0 % en poids d'additif habituel,
la somme de α), β) et γ) étant égale à 100 %, le rapport de la viscosité à l'état fondu de l'additif β) polymère à la viscosité à l'état fondu du constituant α) du polyester étant compris entre 1:1 et 10:1, et l'additif β) polymère se présentant dans les fibres discontinues sous la forme de fibrilles réparties dans le constituant α) du polyester et d'un diamètre moyen ≤ 80 nm.

2. Fibres discontinues de polyester suivant la revendication 1, **caractérisées en ce que** le rapport de viscosité à l'état fondu est compris entre 1,5:1 et 7:1.

3. Fibres discontinues de polyester suivant les revendications 1 ou 2, **caractérisées en ce que** l'additif β) polymère est un copolymère qui comprend les motifs monomères suivants :
A = acide acrylique, acide méthacrylique ou CH₂ = CR - COOR', R étant un atome d'H ou un groupe CH₃ et R' un radical alcoyle ayant de 1 à 15 atomes de carbone ou un radical cycloalcoyle ayant de 5 à 12 atomes de carbone ou un radical alcoyle ayant de 6 à 14 atomes de carbone,
B = styrène ou styrènes à substitution alcoyle ayant de 1 à 3 atomes de carbone dans la partie alcoyle,
le copolymère étant constitué de 60 à 98 % en poids de A et de 2 à 40 % en poids de B (la somme étant égale à 100 % en poids).

4. Fibres discontinues de polyester suivant la revendication 3, **caractérisées en ce que** le copolymère est constitué de 83 à 98 % en poids de A et de 2 à 17 % en poids de B (la somme étant égale à 100 % en poids).

5. Fibres discontinues de polyester suivant la revendication 3 ou 4, **caractérisées en ce que** le copolymère est constitué de 90 à 98 % en poids de A et de 2 à 10 % en poids de B (la somme étant égale à 100 % en poids).

6. Fibres discontinues de polyester suivant les revendications 1 ou 2, **caractérisées en ce que** l'additif β) polymère est un copolymère qui comprend les motifs monomères suivants :
C = styrène ou styrènes à substitution alcoyle ayant de 1 à 3 atomes de carbone dans la partie alcoyle,
D = un ou plusieurs monomères de formule I, II ou III
dans lesquelles R₁, R₂ et R₃ sont respectivement un atome d'H ou un radical alcoyle ayant de 1 à 15 atomes de carbone ou un radical cycloalcoyle ayant de 5 à 12 atomes de carbone ou un radical aryle ayant de 6 à 14 atomes de carbone, et le copolymère est constitué de 15 à 95 % en poids de C et de 5 à 85 % en poids de D, la somme de C et D représentant 100 %.

7. Fibres discontinues de polyester suivant la revendication 6, **caractérisées en ce que** le copolymère est constitué de 50 à 90 % en poids de C et de 10 à 50 % en poids de D, la somme de C et D représentant 100 %.

8. Fibres discontinues de polyester suivant les revendications 6 ou 7, **caractérisées en ce que** le copolymère est constitué de 70 à 85 % en poids de C et de 30 à 15 % en poids de D, la somme de C et D représentant 100%.

9. Fibres discontinues de polyester suivant les revendications 1 ou 2, **caractérisées en ce que** l'additif β) polymère est un copolymère qui comprend les motifs monomères suivants :
E = acide acrylique, acide méthacrylique ou CH₂ = CR - COR', dans laquelle R est un atome d'H ou un groupe CH₃ et R' est un radical alcoyle ayant de 1 à 15 atomes de carbone ou un radical cycloalcoyle ayant de 5 à 12 atomes de carbone ou un radical aryle ayant de 6 à 14 atomes de carbone,
F = styrène ou styrènes à substitution alcoyle ayant de 1 à 3 atomes de carbone dans la partie alcoyle,
G = un ou plusieurs monomères de formule I, II ou III dans lesquelles R₁, R₂ et R₃ sont respectivement un atome d'H ou un radical alcoyle ayant de 1 à 15 atomes de carbone ou un radical cycloalcoyle ayant de 5 à 12 atomes de carbone ou un radical aryle ayant de 6 à 14 atomes de carbone,
H = un ou plusieurs monomères à insaturation éthylénique pouvant être copolymérisés à E et/ou à F et/ou à G, choisis dans le groupe qui est constitué de l'α-méthylstyrène, de l'acétate de vinyle, des esters de l'acide acrylique, des esters de l'acide méthacrylique qui sont différents de E, du chlorure de vinyle, du chlorure de vinylidène, des styrènes à substitution halogène, des étheroxydes vinyliques, des étheroxydes isopropényliques et des diènes,
le copolymère étant constitué de 30 à 99 % en poids de E, de 0 à 50 % en poids de F, de > 0 à 50 % en poids de G et de 0 à 50 % en poids de H, la somme de E, F, G et H représentant 100 %.

10. Fibres discontinues de polyester suivant la revendication 9, **caractérisées en ce que** le copolymère est constitué de 45 à 97 % en poids de E, de 0 à 30 % en poids de F, de 3 à 40 % en poids de G et de 0 à 30 % en poids de H, la somme de E, F, G et H représentant 100 %.

11. Fibres discontinues de polyester suivant la revendication 9 ou 10, **caractérisées en ce que en ce que** le copolymère est constitué de 60 à 94 % en poids de E, de 0 à 20 % en poids de F, de 6 à 30 % en poids de G et de 0 à 20 % en poids de H, la somme de E, F, G et H représentant 100 %.

12. Procédé de production de fibres discontinues de polyester suivant l'une des revendications 1 à 11, **caractérisé en ce que**
a) on mélange à l'état fondu dans un mélangeur statique sous cisaillement un polyester α) qui comprend au moins 85 % en moles de poly(téréphtalate d'alcoylène) ayant de 2 à 4 atomes de carbone dans la partie alcoyle, et
de 0,1 à 2,0 % en poids d'un additif β) polymère amorphe transformable thermoplastiquement incompatible et ayant un point de transition à l'état vitreux de l'ordre de 90 à 170°C, le rapport de la viscosité à l'état fondu de l'additif β) polymère à la viscosité à l'état fondu du constituant α) de polyester étant compris entre 1:1 et 10:1,
celui-ci pouvant comprendre de 0 à 5,0 % en poids d'additif γ) habituel,
le taux de cisaillement étant de 12 à 128 seconde⁻¹, et le produit du taux de cisaillement et du temps de séjour à la puissance 0,8 en secondes dans le mélangeur étant réglé à une valeur d'au moins 250,
b) le mélange à l'état fondu provenant du stade a) est filé en fil de filature, la vitesse de dévidage étant inférieure à 2500 mètres/minute ;
c) les fils de filature du stade b) sont rassemblés en des câbles et sont dans une section de fibres distincte étirés, thermofixés, frisés, séchés et fragmentés en fibres discontinues, dans lequel
- l'étirage s'effectue en au moins un stade à une température comprise entre 20 et 120°C et avec un rapport global d'étirage VV d'au moins 2,5,
- éventuellement le thermofixage s'effectue à un temps de séjour d'au moins 3 secondes dans une plage de températures comprise entre 80 et 225°C avec un refroidissement venant ensuite,
- la frisure s'effectue dans une chambre de frisure à compression, les câbles pouvant éventuellement être soumis pendant la frisure ou peu avant à une atmosphère de vapeur d'eau,
- le séchage s'effectue dans une plage de températures comprise entre 40 et 190°C et
- la coupe en fibres discontinues d'une longueur moyenne comprise entre 6 et 220 mm ou la mise du câble en canettes et sa fragmentation ensuite en fibres discontinues s'effectuant à une vitesse de production de la section de fibre comprise entre 100 et 500 mètres/minute.

13. Procédé de production de fibres discontinues de polyester suivant la revendication 12, **caractérisé en ce que** le débit par unité de temps au stade b) lors de la filature est réglé à la vitesse v₁ de dévidage plus grande du facteur par rapport à la filature du constituant α) du polyester sans additif β polymère à la vitesse v₀ de dévidage,
avec :
LD_{0/1} est la densité de trous (n/cm²) de la plaque de filière,
C est la concentration de l'additif polymère en % en poids,
VV_{0/1} est le rapport global d'étirage sans additif avec une vitesse v₀ ou v₁ respective de dévidage,
v_{0/1} est la vitesse de dévidage en m/minute, et
z est compris entre 39 et 153.

14. Procédé de production de fibres discontinues de polyester suivant la revendication 12 ou 13, **caractérisé en ce que** la concentration C de l'additif polymère est de l'ordre de 0,1 à 2,0 % en poids conformément à$\text{C =} \frac{{\text{(VV - VV}}_{\text{0}} \text{)}}{\text{z}} \text{. 100(%)}$ VV et VV₀ étant le rapport d'étirage avec et sans additif et VV ≥ VV₀ + 0,153.

15. Procédé de production de fibres discontinues de polyester suivant la revendication 13 ou 14, **caractérisé en ce que** z est compris entre 66 et 146 et (VV - VV₀) ≥ 0,45.

16. Procédé de production de fibres discontinues de polyester suivant l'une des revendications 12 à 15, **caractérisé en ce que** les fibres discontinues ont un titre de 0,5 à 4,0 dtex, la vitesse de dévidage est de l'ordre de 900 à 2200 mètres/minute, et la concentration C de l'additif polymère est de l'ordre de 0,1 à 2,0 % en poids correspondant à$\text{C =} \frac{{\text{R}}_{\text{d}} {\text{- R}}_{\text{do}}}{\text{b}}$ b étant compris entre 80 et 160, R_{d} étant l'allongement à la rupture souhaité en % du fil filé suivant l'invention, R_{do} étant l'allongement à la rupture en % du fil filé sans additif et R_{d} ≥ 370 % quand R_{do} ≤ 354 %.

17. Procédé de production de fibres discontinues de polyester suivant la revendication 16, **caractérisé en ce que** b est compris entre 115 et 152.
